# EUROPÄISCHE PATENTSCHRIFT

(11) **EP 2 203 575 B1**
(45) Veröffentlichungstag und Bekanntmachung des Hinweises auf die Patenterteilung: **12.11.2014**
(21) Anmeldenummer: 08804176.9
(22) Anmeldetag: 15.09.2008
(51) Int. Cl.: C23C 8/22, C23C 8/20, F02M 61/16

(54) **VERFAHREN ZUR AUFKOHLUNG VON WERKSTÜCKEN SOWIE VERWENDUNG**
METHOD FOR CARBURISING WORKPIECES AND ASSOCIATED USE
PROCÉDÉ DE CARBURATION DE PIÈCES, ET SON UTILISATION

(30) Priorität: 01.10.2007 DE 102007047074
(43) Veröffentlichungstag der Anmeldung: 07.07.2010
(73) Patentinhaber: Robert Bosch GmbH, 70442 Stuttgart (DE)
(72) Erfinder: FOERSTER, Lothar, 70499 Stuttgart (DE); SCHWARZER, Jochen, 70176 Stuttgart (DE); WALDENMAIER, Thomas, 71691 Freiberg/Neckar (DE)
(86) Internationale Anmeldenummer: PCT/EP2008/062215
(87) Internationale Veröffentlichungsnummer: WO 2009/047084

(56) Entgegenhaltungen:
- WO-A1-87/00889
- WO-A1-2004/035853
- WO-A2-2007/062008
- DE-A1- 10 209 382

## Beschreibung

### Stand der Technik

Die Erfindung betrifft ein Verfahren zur Aufkohlung von Werkstücken aus Stahl mit außen- und innenliegenden Oberflächen, gemäß dem Oberbegriff des Anspruchs 1. Weiterhin betrifft die Erfindung eine Verwendung des Verfahrens.

Verfahren zur Aufkohlung von Werkstücken aus Stahl werden eingesetzt, um die Oberfläche der Werkstücke zu härten. Hierzu wird bei Werkstücken aus Stahl die Randschicht eines kohlenstoffarmen Stahls mit Kohlenstoff angereichert, bevor ein Härten des Werkstückes erfolgt.

Das Aufkohlen erfolgt zum Beispiel als Unterdruckaufkohlen. Hierzu werden in einem Vakuumofen, der eine Prozesskammer aufweist, zur Durchführung der Aufkohlung die Werkstücke eingebracht. Die Prozesskammer wird von einem Kohlenstoff abgebenden Prozessgas durchströmt, um den Randbereich der Werkstücke mit Kohlenstoff anzureichern.

Bei einem Unterdruckaufkohlen mit thermischem Zerfall der Prozessgase, im Allgemeinen von Kohlenwasserstoffen, in der Prozesskammer, werden die Prozessgase während der einzelnen Prozessschritte im Allgemeinen pulsierend eingespritzt, wobei die Prozesskammer alternierend evakuiert und/oder einer Stickstoff-Spülung ausgesetzt wird.

Ein derartiges Verfahren ist zum Beispiel aus DE-A 102 09 382 bekannt. Hierbei wird der Volumenstrom des Aufkohlungsmediums während eines Druckpulses derart geregelt und gesteuert variiert, dass eine gleichmäßige Aufkohlung eines aufzukohlenden Werkstückes erreicht wird.

Jedoch kann es bei manchen Werkstücken gewünscht sein, dass die Oberfläche des Werkstückes unterschiedliche Härten aufweist. Dies ist zum Beispiel wie in DE-A 35 36 452 beschrieben, bei Kraftstoff-Einspritzdüsen für Brennkraftmaschinen der Fall. Hierbei ist es gewünscht, dass der Bereiche des Ventilsitzes eine geringere Härte aufweist als der Außenbereich. Die unterschiedliche Härte wird hierbei dadurch erzielt, dass nach dem Aufkohlen bzw. nach dem Nitrieren oder Nitrocarburieren zunächst eine Teilschicht des aufgekohlten bzw. nitrierten oder nitrocarburierten äußeren Wandbereichs abgetragen wird, bevor das Werkstück gehärtet wird.

Nachteil dieses Verfahrens ist es, dass das Werkstück zunächst mit Übermaß gefertigt werden muss, um nach dem Aufkohlen oder Nitrieren bzw. Nitrocarburieren noch Material abtragen zu können.

Die WO 2004/035853 A1 zeigt ein Verfahren zur Aufkohlung von Werkstücken aus Stahl mit außen- und innenliegenden Oberflächen, wobei das Werkstück bei einer Temperatur im Bereich von 850 bis 1050 °C in einer gasförmigen Kohlenwasserstoff enthaltenden Atmosphäre gehalten wird. Dabei werden mindestens zwei unterschiedliche gasförmige Kohlenwasserstoffe eingesetzt.

WO 2007/062008 A2 zeigt ein Aufkohlungsverfahren von metallischen Bauteilen, wobei verschiedene Gasmischungen aus Kohlenwasserstoffen für die Aufkohlung benutzt werden. Dabei wird auch eine Mischung eines gesättigten und eines ungesättigten Kohlenwasserstoffgases beschrieben.

Die WO 87/00889 A1 zeigt einen Düsenkörper von Einspritzdüsen, der zum Zweck hoher Härte aufgekohlt wird.

### Offenbarung der Erfindung

Das erfindungsgemäße Verfahren ist in Patentanspruch 1 angegeben. Besondere Ausführungsarten des erfindungsgemäßen Verfahrens sind in den Patentansprüchen 2-8 angegeben. Eine erfindungsgemäße Verwendung des Verfahrens ist in Patentanspruch 9 angegeben.

Durch die unterschiedlichen Kohlenwasserstoffe bzw. die Aufkohlungspulse ist es möglich, außenliegende und innenliegende Oberflächen des Werkstückes unterschiedlich stark aufzukohlen. Im Allgemeinen werden außenliegende Oberflächen stärker aufgekohlt als innenliegende Oberflächen. Durch das erfindungsgemäße Verfahren ist es sogar möglich, wenn dies gewünscht ist, dass innenliegende Oberflächen gar nicht aufgekohlt werden und nur außenliegende Oberflächen des Werkstückes aufgekohlt werden.

Eine Reduzierung der Aufkohlung von innenliegenden Oberflächen wird insbesondere dadurch erzielt, dass die Dauer eines Aufkohlungspulses, in dem das Werkstück in der den gasförmigen Kohlenwasserstoff enthaltenden Atmosphäre gehalten wird, maximal 30 Sekunden beträgt. Die Dauer eines Aufkohlungspulses von maximal 30 Sekunden ist insbesondere bevorzugt, wenn das Aufkohlen im Unterdruck erfolgt. Hierbei wird während des Aufkohlungspulses der gasförmige Kohlenwasserstoff in eine Ofenkammer, in der das aufzukohlende Werkstück enthalten ist, eingespritzt. Zum Beenden des Aufkohlungspulses wird die Ofenkammer mit einem Inertgas gespült. Alternativ ist es auch möglich, zum Ende des Aufkohlungspulses die Ofenkammer zu evakuieren. Wenn die Ofenkammer gespült wird, so erfolgt dies vorzugsweise mit Stickstoff. Vorteil des Spülens mit Stickstoff gegen-über dem Evakuieren der Ofenkammer ist, dass beim Spülen ein schnelleres Entfernen des gasförmigen Kohlenwasserstoffes aus der Ofenkammer möglich ist.

Durch die Dauer eines Aufkohlungspulses, in dem das Werkstück in der den gasförmigen Kohlenwasserstoff enthaltenden Atmosphäre gehalten wird, von maximal 30 Sekunden, ist es möglich, gezielt hauptsächlich außenliegende Oberflächen des Werkstückes aufzukohlen. Bei Pulsen mit einer längeren Dauer wird dem gegenüber eine nahezu gleichmäßige Aufkohlung aller Oberflächen erreicht.

Um gezielt die Werkstoffeigenschaften einzustellen, ist es auch möglich, sowohl Pulse mit einer Dauer von weniger als 30 Sekunden als auch längere Pulse einzusetzen. Während der kürzeren Pulse wird somit hauptsächlich die außenliegende Oberfläche des Werkstückes aufgekohlt und während der längeren Pulse erfolgt eine Aufkohlung aller Oberflächen des Werkstückes. Dies führt zu einer schwächeren Aufkohlung der innenliegenden Oberflächen und einer stärkeren Aufkohlung der außenliegenden Oberflächen.

Wenn zum Aufkohlen mindesten zwei unterschiedliche gasförmige. Kohlenwasserstoffe eingesetzt werden, so ist es in einer ersten Ausführungsform möglich, dass die mindestens zwei unterschiedlichen Kohlenwasserstoffe gleichzeitig in der den gasförmigen Kohlenwasserstoff enthaltenden Atmosphäre enthalten sind. Alternativ ist es jedoch auch möglich, dass die unterschiedlichen Kohlenwasserstoffe nacheinander eingesetzt werden. Alternativ ist es weiterhin auch möglich, abwechselnd das aufzukohlende Werkstück einer Atmosphäre mit nur einem gasförmigen Kohlenwasserstoff und mit einer Mischung aus verschiedenen gasförmigen Kohlenwasserstoffen auszusetzen.

Wenn die unterschiedlichen gasförmigen Kohlenwasserstoffe gleichzeitig in der den gasförmigen Kohlenwasserstoff enthaltenden Atmosphäre enthalten sind, so ist es möglich, das aufzukohlende Werkstück in nur einem Bearbeitungsschritt der die gasförmigen Kohlenwasserstoffe enthaltenden Atmosphäre auszusetzen. Bevorzugt ist es jedoch, auch dann, wenn die mehreren Kohlenwasserstoffe gleichzeitig in der Atmosphäre enthalten sind, mehrere Aufkohlungspulse durchzuführen. Durch die Aufkohlungspulse lassen sich die Werkstoffeigenschaften noch präziser einstellen als durch den gleichzeitigen Einsatz der mindestens zwei unterschiedlichen Kohlenwasserstoffe.

In einer weiteren Ausführungsform des erfindungsgemäßen Verfahrens ist bei mindestens zwei aufeinander folgenden Aufkohlungspulsen der Partialdruck des Kohlenwasserstoffs in der gasförmigen Kohlenwasserstoff enthaltenden Atmosphäre unterschiedlich. Durch den unterschiedlichen Partialdruck des Kohlenwasserstoffes in der den gasförmigen Kohlenwasserstoff enthaltenden Atmosphäre ist es ebenfalls möglich, außenliegende Oberflächen stärker aufzukohlen als innenliegende Oberflächen. Die stärkere Aufkohlung der außenliegenden Oberflächen wird durch ein Erhöhen des Partialdruckes des Kohlenwasserstoffes erzielt. Entsprechend wird durch ein Absenken des Partialdrucks des Kohlenwasserstoffes in der die gasförmigen Kohlenwasserstoff enthaltenden Atmosphäre erreicht, dass innenliegende Oberflächen weniger stark aufgekohlt werden.

Das Absenken des Partialdruckes des Kohlenwasserstoffes in der den gasförmigen Kohlenwasserstoff enthaltenden Atmosphäre kann zum Beispiel dadurch erfolgen, dass ein Inertgas bei gleich bleibendem Gesamtdruck zugemischt wird. Ein geeignetes Inertgas ist zum Beispiel Stickstoff. Weitere geeignete Inertgase sind Helium oder Argon. Besonders bevorzugt als Inertgas ist jedoch Stickstoff.

Alternativ ist es auch möglich, durch Absenken des Gesamtdruckes eine Verringerung des Partialdruckes des Kohlenwasserstoffs in der den gasförmigen Kohlenwasserstoff enthaltenden Atmosphäre zu erhalten.

Alternativ ist es auch möglich, den Partialdruck durch Zugabe eines weiteren Kohlenwasserstoffs bei gleich bleibendem Druck abzusenken. Dies ist insbesondere dann möglich, wenn zur Aufkohlung unterschiedliche Kohlenwasserstoffe eingesetzt werden sollen. Das Absenken des Partialdruckes erfolgt in diesem Fall vorzugsweise mit einem Kohlenwasserstoff, durch welchen insbesondere außenliegende Oberflächen des Werkstückes aufgekohlt werden.

Wenn zum Aufkohlen nur ein Kohlenwasserstoff eingesetzt wird, so ist es bevorzugt, dass der Kohlenwasserstoff ungesättigt ist. Besonders bevorzugt ist der Kohlenwasserstoff zweifach ungesättigt. Ein zweifach ungesättigter Kohlenwasserstoff dringt noch besser z.B. in Bohrungen ein als ein einfach ungesättigter Kohlenwasserstoff. Weiterhin ist es bevorzugt, kurzkettige Kohlenwasserstoffe einzusetzen. Im Unterschied zu gesättigten Kohlenwasserstoffen lassen sich mit ungesättigten Kohlenwasserstoffen, insbesondere zweifach ungesättigten Kohlenwasserstoffen, auch innenliegende Oberflächen des Werkstückes aufkohlen. Wenn jedoch eine Aufkohlung nur der außenliegenden Oberflächen des Werkstückes gewünscht ist, so ist es bevorzugt, gesättigte Kohlenwasserstoffe oder gegebenenfalls einfach ungesättigte Kohlenwasserstoffe einzusetzen.

Um die Werkstoffeigenschaften gezielt einstellen zu können, ist jedoch bei Einsatz von mindestens zwei unterschiedlichen Kohlenwasserstoffen mindestens ein Kohlenwasserstoff gesättigt und mindestens ein Kohlenwasserstoff ungesättigt oder bevorzugt mindestens ein Kohlenwasserstoff zweifach ungesättigt und mindestens ein Kohlenwassrstoff einfach ungesättigt. Durch den gesättigten bzw. einfach ungesättigten Kohlenwasserstoff werden so vor allem außenliegende Oberflächen des Werkstückes aufgekohlt und durch den einfach bzw. vorzugsweise zweifach ungesättigten Kohlenwasserstoff sowohl außenliegende als auch innenliegende Oberflächen. Durch den Partialdruck des ungesättigten bzw. einfach ungesättigten Kohlenwasserstoffes lässt sich die Stärke der Aufkohlung der innenliegenden Oberflächen einstellen.

Wenn das Aufkohlen des Werkstückes mit Aufkohlungspulsen erfolgt, so ist es bei einer Dauer der Aufkohlungspulse von maximal 30 Sekunden unabhängig vom eingesetzten Kohlenwasserstoff möglich, vor allem außenliegende Oberflächen aufzukohlen. Jedoch wird auch bei entsprechend kurzen Aufkohlungspulsen das Aufkohlen der außenliegenden Oberflächen unterstützt und ein Aufkohlen der innenliegenden Oberflächen verhindert, wenn gesättigte Kohlenwasserstoffe eingesetzt werden. Wenn jedoch auch die innenliegenden Oberflächen aufgekohlt werden sollen, so ist es bevorzugt, ungesättigte, bevorzugt zweifach ungesättigte Kohlenwasserstoffe in Kombination mit Aufkohlungspulsen zu verwenden, deren Dauer 30 Sekundenüberschreitet.

Der für die Aufkohlung eingesetzte gesättigte Kohlenwasserstoff ist vorzugsweise ein C₁- bis C₆-Alkan. Besonders bevorzugt ist der gesättigte Kohlenwasserstoff Methan, Ethan oder Propan.

Der ungesättigte Kohlenwasserstoff ist vorzugsweise ein C₂- bis C₆-Alken oder C₂- bis C₆-Alkin. Besonders bevorzugt ist der ungesättigte Kohlenwasserstoff Ethen oder Ethin oder eine Mischung daraus.

So zeigt sich zum Beispiel bei der Verwendung von Ethin als Kohlenwasserstoff zur Aufkohlung von Werkstücken aus Stahl, dass dieses eine gute Aufkohlung von innenliegenden Oberflächen, zum Beispiel von Bohrungen ermöglicht. Hierzu ist es jedoch notwendig, das Werkstück ausreichend lange der das Ethin enthaltenden Atmosphäre auszusetzen. Wenn das Ethin lediglich einen kurzen Zeitraum, insbesondere weniger als 30 Sekunden in der Atmosphäre zur Aufkohlung des Werkstückes enthalten ist, so erfolgt auch in diesem Fall eine Reduzierung der Aufkohlung der innenliegenden Oberflächen und es werden vor allem die außenliegenden Oberflächen aufgekohlt.

Dem gegenüber wird zum Beispiel durch den Einsatz von Methan oder Ethan auch bei längeren Aufkohlungspulsen lediglich die außenliegende Oberfläche des Werkstückes aufgekohlt. An innenliegenden Oberflächen zeigt sich nur eine geringe aufkohlende Wirkung.

Das erfindungsgemäße Verfahren ermöglicht es, zum Beispiel durch Einsatz von unterschiedlichen Kohlenwasserstoffen und/oder von kurzen Aufkohlungspulsen außenliegende Oberflächen des Werkstückes stärker aufzukohlen als innenliegende Oberflächen.

Nach dem Aufkohlen wird das Werkstück aus Stahl üblicherweise gehärtet. Hierzu erfolgt ein Abschrecken des Werkstückes, in dem das Werkstück, welches die Abschrecktemperatur aufweist plötzlich abgekühlt wird. Unter Abschrecktemperatur wird dabei die Temperatur verstanden, von der ein Werkstück abgeschreckt wird.

Das Abschrecken erfolgt zum Beispiel in einem Ölbad. Jedoch wird insbesondere beim Unterdruckaufkohlen eine Gasabschreckung durchgeführt. Hieraus resultiert in den stärker aufgekohlten Bereichen ein höherer Restaustenitgehalt.

Das Verfahren eignet sich somit insbesondere zur Herstellung von Werkstücken, in denen Bereiche größerer Härte und Bereiche mit geringerer Härte gewünscht sind. Bereiche geringerer Härte weisen dabei einen niedrigeren Restaustenitgehalt auf bzw. weisen nahezu keinen Restaustenit auf. Dies ist insbesondere dort gewünscht, wo besonders hohe Anforderungen an die Maß- und Formbeständigkeit gestellt werden. Dies ist darauf zurückzuführen, dass das Restaustenit weicher ist als Martensit. Zudem führt eine spätere Umwandlung des Restaustenits in Martensit während des Betriebs zu einer Volumenänderung des Gefüges.

In einer bevorzugten Ausführungsform wird das Verfahren zur Aufkohlung eines Düsenkörpers eines Einspritzventils, insbesondere eines Kraftstoffeinspritzventils, eingesetzt. Ein derartiger Düsenkörper umfasst einen Bereich für einen Ventilsitz, eine Führung für ein Ventilglied und eine äußere Oberfläche. Durch das erfindungsgemäße Verfahren werden die äußere Oberfläche und die Führung des Ventilgliedes stärker aufgekohlt und der Bereich des Ventilsitzes schwach aufgekohlt. Dies führt beim anschließenden Abschrecken dazu, dass die äußere Oberfläche und die Führung für das Ventilglied eine größere Härte aufweisen als der Bereich des Ventilsitzes.

Insbesondere stellt sich durch die unterschiedliche Aufkohlung des Düsenkörpers ein höherer Restaustenitgehalt an der äußeren Oberfläche und der Führung des Ventilgliedes ein und ein geringerer Restaustenitgehalt im Bereich des Ventilgliedes. Aufgrund des geringen Restaustenitgehaltes im Bereich des Ventilsitzes können hier die erforderlichen hohen Anforderungen an die Maß- und Formbeständigkeit eingehalten werden. Die hohen Anforderungen an die Maß- und Formbeständigkeit im Bereich des Ventilsitzes ergeben sich insbesondere dadurch, dass bei den hohen Drücken, die insbesondere bei selbstzündenden Verbrennungskraftmaschinen auftreten, ein dichtes Verschließen des Einspritzventils ermöglicht werden muss, damit kein Kraftstoff durch das Einspritzventil in die Brennkammer der Verbrennungskraftmaschine eintreten kann, wenn das Einspritzventil geschlossen ist.

Dem gegenüber ist es jedoch notwendig, eine große Oberflächenhärte im Bereich der Führung des Ventilgliedes bereitzustellen. Durch die große Oberflächenhärte kann der Verschleiß durch die Bewegung des Ventilgliedes am Düsenkörper reduziert werden. Zudem ist eine hohe Festigkeit im Bereich der Führung des Ventilgliedes gefordert. Diese wird ebenfalls durch eine große Oberflächenhärte erzielt.

Durch die Anwendung des erfindungsgemäßen Verfahrens können Düsenkörper für Einspritzventile durch eine Unterdruckaufkohlung so einsatzgehärtet werden, dass im Bereich des Ventilsitzes nahezu kein Restaustenit vorliegt, wodurch die geforderte Maß- und Formbeständigkeit erfüllt werden kann, während im Bereich der Führung des Ventilgliedes und an der äußeren Oberfläche des Düsenkörpers eine maximale Oberflächenhärte bei einem entsprechend hohen Gehalt an Restaustenit erzielt wird.

### Kurze Beschreibung der Zeichnungen

Ausführungsformen der Erfindung sind in den Zeichnungen dargestellt und in der nachfolgenden Beschreibung näher erläutert.

Es zeigen:
- Figur 1: einen Druck- und Temperatur-Verlauf in Abhängigkeit von der Zeit gemäß dem erfindungsgemäßen Verfahren,
- Figur 2: einen Düsenkörper für ein Einspritzventil,

### Ausführungsformen der Erfindung

In Figur 1 sind die Druck- und Temperaturverläufe in Abhängigkeit von der Zeit für das erfindungsgemäße Verfahren dargestellt.

Das Verfahren zur Aufkohlung von Werkstücken aus Stahl wird im Allgemeinen im Unterdruckbetrieb durchgeführt. Der Druck während der Aufkohlung des Werkstückes liegt dabei im Allgemeinen im Bereich von 1 bis 30 mbar. Bevorzugt liegt der Druck im Bereich von 4 bis 10 mbar.

Bei dem in Figur 1 dargestellten Diagramm sind auf der Abszisse 1 die Zeit t, auf einer ersten Ordinate 3 die Temperatur T und auf einer zweiten Ordinate 5 der Druck p aufgetragen.

Bei dem erfindungsgemäßen Verfahren wird in einem ersten Schritt 7 das Werkstück auf Aufkohlungstemperatur erwärmt. Die Aufkohlungstemperatur liegt im Allgemeinen im Bereich von 880 bis 1050°C, bevorzugt im Bereich von 900 bis 1000°C. Als Aufkohlungstemperatur wird dabei die Temperatur bezeichnet, bei der das Werkstück einer aufkohlenden Atmosphäre ausgesetzt wird.

Nach dem Aufheizen auf Einsatztemperatur wird das Werkstück in einer ersten Haltephase 9 auf die Aufkohlungstemperatur durchgewärmt. Die Aufkohlungstemperatur 11 wird während des gesamten Aufkohlungsprozesses im Wesentlichen konstant gehalten.

Nach der ersten Haltephase 9 erfolgen Aufkohlungspulse 13. An jeden Aufkohlungspuls 13 schließt sich eine Diffusionsphase 15 an.

Bei dem hier dargestellten Ausführungsbeispiel beträgt der Partialdruck des bei den Aufkohlungspulsen 13 eingesetzten Kohlenwasserstoffes 10 mbar. Im Allgemeinen liegt der Partialdruck des Kohlenwasserstoffes während der Aufkohlungspulse 13 im Bereich von 1 bis 30 mbar, bevorzugt im Bereich von 4 bis 10 mbar. Während jedes Aufkohlungspulses 13 herrscht ein permanenter Gasaustausch durch Spülen mit dem Prozessgas. Das Prozessgas enthält den Kohlenwasserstoff, der zur Aufkohlung eingesetzt wird. Weiterhin ist es möglich, dass das Prozessgas auch inerte Bestandteile enthält.

Neben dem Einsatz von nur einem Kohlenwasserstoff, bevorzugt ein C₂- bis C₆-Alken oder C₂- bis C₆-Alkin, bevorzugt Ethen oder Ethin, ist es auch möglich, eine Mischung aus mehreren unterschiedlichen Kohlenwasserstoffen einzusetzen. Wenn unterschiedliche Kohlenwasserstoffe eingesetzt werden, so können neben dem ungesättigten Kohlenwasserstoff auch gesättigte Kohlenwasserstoffe, bevorzugt C₁- bis C₆-Alkane eingesetzt werden. Besonders bevorzugt als gesättigte Kohlenwasserstoffe werden Methan, Ethan oder Propan eingesetzt. Bevorzugt ist jedoch, eine Mischung aus zweifach und einfach ungesättigten Kohlenwasserstoffen einzusetzen, besonders bevorzugt eine Mischung aus Ethan und Ethin.

In dem in Figur 1 dargestellten Ausführungsbeispiel werden zunächst drei Aufkohlungspulse durchgeführt. Nach den drei Aufkohlungspulsen erfolgt eine längere Diffusionsphase. Nach der längeren Diffusionsphase 15 werden erneut drei Aufkohlungspulse 13 durchgeführt.

Neben der in Figur 1 dargestellten Ausführungsform, bei der zwei mal drei Aufkohlungspulse 13 durchgeführt werden, ist es auch möglich, dass weniger Aufkohlungspulse 13 oder auch mehr als drei Aufkohlungspulse durchgeführt werden. Auch ist es möglich, dass die Diffusionsphasen 15 nach jedem Aufkohlungspuls 13 gleichlang sind oder dass nach jedem Aufkohlungspuls 13 eine unterschiedlich lange Diffusionsphase 15 erfolgt. Die Dauer der Diffusionsphasen 15 wird jeweils so gewählt, dass sich der nach dem Aufkohlungspuls 13 jeweils gewünschte Kohlenstoffgehalt an der Oberfläche des aufzukohlenden Werkstückes einstellt.

Während der Diffusionsphasen 15 wird das Prozessgas, das heißt das den Kohlenwasserstoff enthaltende Gas, abgepumpt. Alternativ ist es auch möglich, dass die Ofenkammer, in der die Aufkohlung durchgeführt wird, nach jedem Aufkohlungspuls 13 mit einem Inertgas gespült wird. Auch ist es möglich, dass während der Diffusionsphase 15 gleichzeitig ein Abpumpen des Prozessgases und ein Spülen der Kammer erfolgt.

Bei den Aufkohlungspulsen 13 wird z.B. ein reiner Kohlenwasserstoff oder ein Kohlenwasserstoffgemisch in die Ofenkammer eingespritzt. Neben dem Einsatz eines reinen Kohlenwasserstoffes bzw. Kohlenwasserstoffgemisches während der Aufkohlungspulse ist es auch möglich, ein Gemisch aus Kohlenwasserstoffen und Inertgasen einzusetzen.

Als Inertgase eignen sich zum Beispiel Stickstoff und Edelgase.

Dabei kann bei allen Aufkohlungspulsen 13 der gleiche Kohlenwasserstoff oder das gleiche Kohlenwasserstoffgemisch eingesetzt werden oder es werden verschiedene Kohlenwasserstoffe oder Kohlenwasserstoffgemische bei unterschiedlichen Aufkohlungspulsen 13 eingesetzt.

Zur Spülung der Kammer nach den Aufkohlungspulsen 13 eignet sich jedes beliebige Inertgas. Insbesondere wird bei Einsatz eines Gasgemisches aus Kohlenwasserstoff und Inertgas während der Aufkohlungspulse 13 das gleiche Inertgas zum Spülen eingesetzt wie das, welches während der Aufkohlungspulse 13 eingesetzt wird.

An den letzten Aufkohlungspuls 13 schließt sich eine abschließende Diffusionsphase 17 an, deren Dauer so gewählt wird, dass sich an der Oberfläche des aufzukohlenden Werkstückes der gewünschte Kohlenstoffgehalt einstellt. Während der abschließenden Diffusionsphase 17 kann die Temperatur des Werkstückes auf Härtetemperatur abgesenkt werden. Dies ist mit Bezugszeichen 19 dargestellt. Die Härtetemperatur liegt vorzugsweise im Bereich von 800 bis 950°C, insbesondere im Bereich von 820 bis 900°C.

Im Anschluss an die abschließende Diffusionsphase 17 wird das Werkstück durch Abschrecken 21 gehärtet. Zum Abschrecken wird das Werkstück zum Beispiel in ein Ölbad eingetaucht. Im Ölbad erfolgt eine plötzliche Abkühlung des Werkstückes. Bevorzugt wird jedoch eine Gasabschreckung durchgeführt.

Während der Aufkohlung des Werkstückes ist es zum Beispiel möglich, während einiger Aufkohlungspulse 13 einen ungesättigten Kohlenwasserstoff, bevorzugt Ethen oder Ethin, besonders bevorzugt einen zweifach ungesättigten Kohlenwasserstoff, insbesondere Ethin, einzusetzen und während weiterer Aufkohlungspulse eine Mischung aus gesättigten und ungesättigten Kohlenwasserstoffen, zum Beispiel eine Mischung aus Ethan und Ethin oder bevorzugt eine Mischung aus einfach und zweifach ungesättigten Kohlenwasserstoffen, insbesondere Ethen und Ethin, oder auch nur gesättigte Kohlenwasserstoffe einzusetzen. Während des Aufkohlungsprozesses werden außenliegende Oberflächen des Werkstückes sowohl mit den gesättigten als auch dem ungesättigten Kohlenwasserstoff aufgekohlt, während innenliegende Oberflächen, zum Beispiel Oberflächen innerhalb von Bohrungen hauptsächlich durch den ungesättigten Kohlenwasserstoff, insbesondere einen zweifach ungesättigten Kohlenwasserstoff, aufgekohlt werden. Dies führt gerade beim Einsatz von gesättigten und ungesättigten Kohlenwasserstoffen bzw. von einfach und zweifach ungesättigten Kohlenwasserstoffen zum Aufkohlen dazu, dass Oberflächen innerhalb der Bohrungen im Wesentlichen durch den ungesättigten Kohlenwasserstoff, insbesondere den zweifach ungesättigten Kohlenwasserstoff, aufgekohlt werden und damit eine wesentlich geringere Aufkohlungstiefe aufweisen als außenliegende Oberflächen. Direkt an der Oberfläche des Werkstückes ist jedoch die Konzentration an Kohlenstoff sowohl an innenliegenden Oberflächen als auch an außenliegenden Oberflächen im Allgemeinen vergleichbar. Jedoch lässt sich auch die Oberflächenkonzentration an innenliegenden Oberflächen kontrolliert einstellen. Die Konzentration ist dabei abhängig davon, wann ein Kohlenwasserstoff zur Aufkohlung innenliegender Oberflächen eingesetzt wird und wie lange im Anschluss diffundiert wird.

Zusätzlich zum Einsatz von Aufkohlungspulsen und/oder von unterschiedlichen Kohlenwasserstoffen ist es auch möglich, insbesondere, um eine Aufkohlung in bestimmten Bereichen vollständig zu verhindern, diese Bereiche durch geeignete Abdeckvorrichtungen oder Abdeckmittel abzudecken. Geeignete Abdeckvorrichtungen oder Abdeckmittel sind zum Beispiel Abdeckpasten. Durch den Einsatz derartiger Abdeckmittel oder Abdeckvorrichtungen werden Bereiche jedoch gar nicht aufgekohlt. Eine geringe Aufkohlung ist hiermit nicht zu erzielen. Dem gegenüber erlaubt es das erfindungsgemäße Verfahren, Bereiche auch nur geringfügig aufzukohlen, während andere Bereiche des Werkstückes stark aufgekohlt werden.

In Figur 2 ist ein Düsenkörper eines Einspritzventils dargestellt.

In einem Düsenkörper 31 für ein Kraftstoffeinspritzventil ist eine Einspritzöffnung 33 ausgebildet. Im Betrieb des Kraftstoffeinspritzventils wird über die Einspritzöffnung 33 Kraftstoff in eine Brennkammer einer Verbrennungskraftmaschine eingespritzt. Damit Kraftstoff nur zu gewünschten Zeitpunkten in den Brennraum eingespritzt wird, ist die Einspritzöffnung 33 mithilfe eines hier nicht dargestellten Ventilgliedes verschließbar. Um die Einspritzöffnung 33 zu verschließen wird das Ventilglied mit einer Dichtkante in einen Ventilsitz 35 gestellt. Der Ventilsitz 35 ist in der hier dargestellten Ausführungsform kegelförmig ausgebildet.

Damit das Ventilglied die Einspritzöffnung 33 auch bei den während des Einspritzprozesses auftretenden hohen Kraftstoffdrücken dicht verschließt, werden an den Ventilsitz 35 sehr hohe Anforderungen an die Maßhaltigkeit gestellt. Zudem ist es erforderlich, dass auch im Betrieb keine Formänderung des Ventilsitzes 35 zum Beispiel durch Umwandlung des Restaustenits auftritt. Aus diesem Grund ist es gewünscht, dass der Bereich des Ventilsitzes 35 beim Aufkohlen des Düsenkörpers 31 nicht oder nur sehr gering aufgekohlt wird. Die geringe Aufkohlungstiefe wird durch das erfindungsgemäße Verfahren erzielt, bei dem innenliegende Oberflächen, wie der Ventilsitz 35 durch Einsatz der kurzen Aufkohlungspulse und/oder der ungesättigten Kohlenwasserstoffe nur gering aufgekohlt wird.

Demgegenüber ist es gewünscht, dass die äußere Oberfläche 37 des Düsenkörpers 31 stark aufgekohlt wird, um eine größere Härte zu erzielen. Durch die größere Härte an der äußeren Oberfläche 37 wird die Verschleißfestigkeit durch Abrieb an der äußeren Oberfläche 37 verringert. Auch ist es gewünscht, dass der Bereich der Führung des Ventilgliedes 39 stärker aufgekohlt wird, um auch hier den Verschleiß und Metallabrieb durch die Reibung aufgrund der Bewegung des Ventilgliedes zu minimieren. Das erfindungsgemäße Verfahren ermöglicht es, die Führung des Ventilgliedes 35 und die äußere Oberfläche 37 des Düsenkörpers 31 stark aufzukohlen und den Ventilsitz 35 nur gering aufzukohlen. Hierdurch wird im Bereich des Ventilsitzes 35 ein niedriger Restaustenitgehalt beim Härten, das sich an das Aufkohlen anschließt, erzielt. Demgegenüber ist der Restaustenitgehalt an der äußeren Oberfläche 37 und im Bereich der Führung des Ventilgliedes 35 höher.

Neben Düsenkörpern für Einspritzventile eignet sich das erfindungsgemäße Verfahren zum Beispiel auch zum Aufkohlen von Kolbenbohrungen, d.h. von langen Bohrungen, die eine gute Maß- und Formstabilität aufweisen müssen, um ein so genanntes "Fressen" zu vermeiden, bei denen jeweils innenliegende Oberflächen nur geringfügig oder nicht aufgekohlt werden und außenliegende Oberflächen stark aufgekohlt werden.

## Patentansprüche

1. Verfahren zur Aufkohlung von Werkstücken aus Stahl mit außen- und innenliegenden Oberflächen, wobei das Werkstück bei einer Temperatur im Bereich von 850 bis 1050 °C in einer gasförmigen Kohlenwasserstoff enthaltenden Atmosphäre gehalten wird, wobei das Werkstück alternierend während eines Aufkohlungspulses (13) in der einen gasförmigen Kohlenwasserstoff enthaltenden Atmosphäre und während einer Diffusionsphase (15, 17) in einer Atmosphäre, die frei von Kohlenwasserstoff ist, gehalten wird, **dadurch gekennzeichnet, dass** die Länge des Aufkohlungspulses derart gewählt wird, dass außenliegende Oberflächen des Werkstücks stärker aufgekohlt werden als innenliegende Oberflächen.

2. Verfahren gemäß Anspruch 1, **dadurch gekennzeichnet, dass** das Werkstück in der den gasförmigen Kohlenwasserstoff enthaltenden Atmosphäre für maximal 30 s gehalten wird.

3. Verfahren gemäß Anspruch 1 oder 2, **dadurch gekennzeichnet, dass** die mindestens zwei unterschiedlichen Kohlenwasserstoffe gleichzeitig in der den gasförmigen Kohlenwasserstoff enthaltenden Atmosphäre enthalten sind.

4. Verfahren gemäß Anspruch 1 oder 2, **dadurch gekennzeichnet, dass** bei mindestens zwei aufeinander folgenden Aufkohlungspulsen (13) jeweils mindestens ein unterschiedlicher Kohlenwasserstoff in der gasförmige Kohlenwasserstoffe enthaltenden Atmosphäre enthalten ist.

5. Verfahren gemäß Anspruch 1 oder 2, **dadurch gekennzeichnet, dass** bei mindestens zwei aufeinander folgenden Aufkohlungspulsen (13) der Partialdruck des Kohlenwasserstoffs in der gasförmige Kohlenwasserstoffe enthaltenden Atmosphäre unterschiedlich ist.

6. Verfahren gemäß einem der Ansprüche 1 bis 5, **dadurch gekennzeichnet, dass** der in der gasförmigen Atmosphäre enthaltene Kohlenwasserstoff ungesättigt, bevorzugt zweifach ungesättigt, ist.

7. Verfahren gemäß einem der Ansprüche 1 bis 5, **dadurch gekennzeichnet, dass** bei Einsatz von mindestens zwei unterschiedlichen Kohlenwasserstoffen mindestens ein Kohlenwasserstoff gesättigt und mindestens ein Kohlenwasserstoff ungesättigt ist oder mindestens ein Kohlenwasserstoff zweifach ungesättigt und mindestens ein Kohlenwasserstoff einfach ungesättigt ist.

8. Verfahren gemäß Anspruch 6 oder 7, **dadurch gekennzeichnet, dass** der gesättigte Kohlenwasserstoff ein C₂- bis C₆-Alkan, bevorzugt Propan und der ungesättigte Kohlenwasserstoff ein C₂- bis C₆-Alken oder ein C₂- bis C₆-Alkin, bevorzugt Ethen, Ethin, Propin oder eine Mischung daraus ist.

9. Verwendung des Verfahrens gemäß einem der Ansprüche 1 bis 8 zur Aufkohlung eines Düsenkörpers (31) eines Einspritzventils, insbesondere eines Kraftstoffeinspritzventils, umfassend einen Bereich für einen Ventilsitz (35), eine Führung für ein Ventilglied (39) und eine äußere Oberfläche (37), so dass die äußere Oberfläche (37) und die Führung für das Ventilglied (39) stärker aufgekohlt und der Bereich des Ventilsitz (35) schwach aufgekohlt werden, wodurch die äußere Oberfläche (37) und die Führung für das Ventilglied (39) eine größere Härte aufweisen als der Bereich des Ventilsitzes (35).

## Claims

1. Method for carburizing steel workpieces having outer and inner surfaces, the workpiece being maintained at a temperature in the range from 850 to 1050°C in an atmosphere containing gaseous hydrocarbon, wherein the workpiece is held alternately in the atmosphere containing a gaseous hydrocarbon, during a carburizing pulse (13), and in an atmosphere free from hydrocarbon, during a diffusion phase (15, 17), **characterized in that** the length of the carburizing pulse is chosen such that outer surfaces of the workpiece are carburized more strongly than inner surfaces.

2. Method according to Claim 1, **characterized in that** the workpiece is held in the atmosphere containing the gaseous hydrocarbon for no more than 30 s.

3. Method according to Claim 1 or 2, **characterized in that** the at least two different hydrocarbons are contained at the same time in the atmosphere containing the gaseous hydrocarbon.

4. Method according to Claim 1 or 2, **characterized in that**, in at least two successive carburizing pulses (13), in each case at least one different hydrocarbon is contained in the atmosphere containing gaseous hydrocarbons.

5. Method according to Claim 1 or 2, **characterized in that**, in at least two successive carburizing pulses (13), the partial pressure of the hydrocarbon in the atmosphere containing gaseous hydrocarbons is different.

6. Method according to one of Claims 1 to 5, **characterized in that** the hydrocarbon contained in the gaseous atmosphere is unsaturated, preferably doubly unsaturated.

7. Method according to one of Claims 1 to 5, **characterized in that**, when at least two different hydrocarbons are used, at least one hydrocarbon is saturated and at least one hydrocarbon is unsaturated or at least one hydrocarbon is doubly unsaturated and at least one hydrocarbon is singly unsaturated.

8. Method according to Claim 6 or 7, **characterized in that** the saturated hydrocarbon is a C₂- to C₆-alkane, preferably propane, and the unsaturated hydrocarbon is a C₂- to C₆-alkene or a C₂- to C₆-alkyne, preferably ethene, ethyne, propyne or a mixture thereof.

9. Use of the method according to one of Claims 1 to 8 for carburizing a nozzle body (31) of an injection valve, in particular a fuel injection valve, comprising an area for a valve seat (35), a guideway for a valve member (39) and an outer surface (37), so that the outer surface (37) and the guideway for the valve member (39) are carburized more strongly and the area of the valve seat (35) is carburized weakly, whereby the outer surface (37) and the guideway for the valve member (39) have a greater hardness than the area of the valve seat (35).

## Revendications

1. Procédé de carburation de pièces en acier comportant des surfaces situées à l'extérieur et à l'intérieur, dans lequel on maintient la pièce à une température dans la plage de 850 à 1050°C dans une atmosphère contenant de l'hydrocarbure gazeux, dans lequel on maintient la pièce en alternance pendant une impulsion de carburation (13) dans l'atmosphère contenant un hydrocarbure gazeux et pendant une phase de diffusion (15, 17) dans une atmosphère qui est exempte d'hydrocarbure, **caractérisé en ce que** l'on choisit la longueur de l'impulsion de carburation de telle manière que des surfaces de la pièce situées à l'extérieur soient plus fortement carburées que des surfaces situées à l'intérieur.

2. Procédé selon la revendication 1, **caractérisé en ce que** l'on maintient la pièce pendant au maximum 30 s dans l'atmosphère contenant l'hydrocarbure gazeux.

3. Procédé selon la revendication 1 ou 2, **caractérisé en ce que** lesdits au moins deux hydrocarbures différents sont contenus en même temps dans l'atmosphère contenant l'hydrocarbure gazeux.

4. Procédé selon la revendication 1 ou 2, **caractérisé en ce que**, dans au moins deux impulsions de carburation successives (13), respectivement au moins un hydrocarbure différent est contenu dans l'atmosphère contenant des hydrocarbures gazeux.

5. Procédé selon la revendication 1 ou 2, **caractérisé en ce que**, dans au moins deux impulsions de carburation successives (13), la pression partielle de l'hydrocarbure dans l'atmosphère contenant des hydrocarbures gazeux est différente.

6. Procédé selon l'une quelconque des revendications 1 à 5, **caractérisé en ce que** l'hydrocarbure contenu dans l'atmosphère gazeuse est insaturé, de préférence doublement insaturé.

7. Procédé selon l'une quelconque des revendications 1 à 5, **caractérisé en ce que**, lors de l'emploi d'au moins deux hydrocarbures différents, au moins un hydrocarbure est saturé et au moins un hydrocarbure est insaturé ou au moins un hydrocarbure est doublement insaturé et au moins un hydrocarbure est simplement insaturé.

8. Procédé selon la revendication 6 ou 7, **caractérisé en ce que** l'hydrocarbure saturé est un alcane C₂ à C₆, de préférence le propane et l'hydrocarbure insaturé est un alcène C₂ à C₆ ou un alcyne C₂ à C₆, de préférence l'éthène, l'éthyne, le propyne ou un mélange de ceux-ci.

9. Utilisation du procédé selon l'une quelconque des revendications 1 à 8 pour la carburation d'un corps d'ajutage (31) d'un injecteur, en particulier d'un injecteur de carburant, comprenant une zone pour un siège de soupape (35), un guide pour un élément de soupape (39) et une surface extérieure (37), de telle manière que la surface extérieure (37) et le guide pour l'élément de soupape (39) soient plus fortement carburés et que la zone du siège de soupape (35) soit faiblement carburée, la surface extérieure (37) et le guide pour l'élément de soupape (39) présentant ainsi une plus grande dureté que la zone du siège de soupape (35).
